# EUROPÄISCHE PATENTSCHRIFT

(11) **EP 1 061 144 B1**
(45) Veröffentlichungstag und Bekanntmachung des Hinweises auf die Patenterteilung: **29.10.2003**
(21) Anmeldenummer: 00111133.5
(22) Anmeldetag: 24.05.2000
(51) Int. Cl.: C22B 11/00, C22B 3/44, C22B 3/46, B22F 9/24

(54) **Verfahren zur Herstellung von Gold hoher Reinheit aus nitrathaltigen Edelmetall-Lösungen**
Method of preparing high purity gold from precious metal bearing nitrate solutions
Procédé pour obtenir de l'or de pureté élevée à partir de solutions de nitrates des métaux précieux

(30) Priorität: 18.06.1999 DE 19928028
(43) Veröffentlichungstag der Anmeldung: 20.12.2000
(73) Patentinhaber: W.C. Heraeus GmbH & Co. KG, 63450 Hanau (DE)
(72) Erfinder: Stettner, Martin, 63674 Altenstadt (DE); Meyer, Horst, Dr., 63674 Altenstadt (DE); Grehl, Matthias, Dr., 60388 Frankfurt (DE)
(74) Vertreter: Kühn, Hans-Christian

(56) Entgegenhaltungen:
- EP-A- 0 073 108
- DATABASE WPI Section Ch, Week 199339 Derwent Publications Ltd., London, GB; Class E36, AN 1993-309447 XP002147907 & JP 05 222465 A (SUMITOMO METAL MINING CO), 31. August 1993 (1993-08-31)
- DATABASE WPI Section Ch, Week 200012 Derwent Publications Ltd., London, GB; Class M25, AN 2000-135514 XP002147908 & RU 2 120 485 C (SHCHELKOVO SEC NOBLE METALS WKS), 20. Oktober 1998 (1998-10-20)
- DATABASE WPI Section Ch, Week 199801 Derwent Publications Ltd., London, GB; Class M25, AN 1998-004405 XP002147909 & JP 09 272927 A (SUMITOMO METAL MINING CO), 21. Oktober 1997 (1997-10-21)

## Beschreibung

Die Erfindung betrifft ein Verfahren zur Herstellung von Gold hoher Reinheit aus nitrathaltigen Edelmetall-Lösungen.

In DE-Z.: T. Havlik u.a.: "The leaching behaviour of tetrahedrite concentrate in nitrate solution" in: Metall, 52, 1998, 4, Seiten 210 bis 213, ist u. a. offenbart, dass aus Nitratlösungen Metalle in Anwesenheit von Eisenionen besonders gut durch Zementation herauslösbar sind.

In DE 21 54 093 wird u. a. ein Verfahren zur Herstellung eines Goldpulvers aus Teilchen bestimmter Grösse und Gestalt offenbart, das dadurch gekennzeichnet ist, dass man eine Goldsalzlösung mit einem Reduktionsmittel, nämlich 1) Hydrochinon oder Brom-, Chlor- oder niedrig Alkyl-Substitutionsprodukte von Hydrochinon oder Gemischen davon oder 2) Oxalsäure, einem Alkalisalz von Oxalsäure oder Gemischen davon oder 3) Kombinationen von 1) und 2) in Gegenwart eines Schutzkolloids bei einer Temperatur in dem Bereich von 20 bis 100 °C reduziert.

JP-A-09272927 beschreibt die Nitratzerstörung mit Formaldehyd oder Ameisensäure in Edelmetalle enhaltenden Lösungen, wobei das Redoxpotential bei < 800 mV gehalten und gleichzeitig mit der Nitratentfernung Gold ausgefällt wird.

In RU-A-2120485 wird ein Verfahren zur Trennung von Platinmetalle aus goldhaltigen Lösungen beschrieben. Im laufe des Verfahrens wird nach der Thiosulfat-Fallüng Nitrat mit Urea zerstört. Nach der Abtrennung von Silber- und Bleichlorid durch Filtration wird dem Filtrat Eisen(II)-Sulfat zugegeben zur Fällung von Gold als Goldschlamm.

Es ist seit langem bekannt, Gold hoher Reinheit mittels SO₂ aus nitrathaltigen Edelmetall-Lösungen zu gewinnen. Nachteilig bei diesen Verfahren ist die Notwendigkeit, die erhaltenen Produkte mehrfach umzulösen. Die hierdurch anfallende Vielzahl der einzelnen Verfahrensschritte bedingt einen hohen Kosten- und Zeitaufwand.

Aus dem Vorgenannten ergibt sich das Problem, mit Hilfe eines neuartigen Verfahrens die oben genannten Nachteile zumindest teilweise zu beseitigen. Das sich ergebende Problem liegt insbesondere darin, ein Verfahren zur Herstellung von Gold hoher Reinheit bereitzustellen, das mit wenigen Arbeitsschritten auskommt.

Dieses Problem wird erfindungsgemäß durch ein Verfahren nach Anspruch 1 gelöst.

Beim erfindungsgemäßen Verfahren wird in einem ersten Schritt das in der Edelmetall-Lösung befindliche Nitrat zerstört, beispielsweise durch Zugabe eines Reduktionsmittels in die aufgeheizte Lösung. Anschließend werden die Goldionen durch Zugabe einer sauren Fe²⁺-Lösung zu Gold reduziert, wobei die Konzentration an H+ der Fe²⁺-Lösung mindestens 4 mol/l beträgt. Die vorher nitratfrei aufbereitete Edelmetall-Lösung weist eine Konzentration an H+-Ionen von mindestens 4 mol/l auf.

Von besonderem Vorteil ist es, wenn die Reduktion des Schrittes b), also die Zugabe einer sauren Fe²⁺-Lösung zur nitratfrei aufbereiteten Edelmetall-Lösung, potentialgesteuert durchgeführt wird, da auf diese Art und Weise das Ende der Reduktion relativ leicht zu erkennen und somit eine gezielte Verfahrenssteuerung möglich ist.

Weiterhin ist es von Vorteil, wenn die Nitratzerstörung mit Ameisensäure oder Ascorbinsäure durchgeführt wird, da diese Substanzen spezifisch Nitrat zu NO reduzieren, nicht jedoch Goldionen.

Die Nitratzerstörung wird vorteilhafterweise bei einer Temperatur von T = + 80 ° C bis + 90 °C durchgeführt, um so eine effiziente Zerstörung des Nitrats zu gewährleisten.

Schließlich wird die in Schritt a) aufbereitete Lösung, also die nitratfrei gemachte Edelmetall-Lösung, vor Zugabe der Fe²⁺-Ionen-Lösung auf eine Temperatur von T = + 60 °C aufgeheizt, da auf diese Art und Weise das Gold feinkörniger und mit weniger Einschlüssen ausfällt.

Das nachfolgende Beispiel dient zur Erläuterung der Erfindung.

### Verwendete Chemikalien

- Goldlösung in Königswasser
   c(Au) = 33,508 g/l, c(Pd) = 9,861 g/l, c(Pt) = 10,612 g/l
- Eisen(II)sulfat, techn. FeSO₄ . 7 H₂O in 10 n HCI gelöst
- Salzsäure, techn., 10 n
- Ameisensäure, techn., 85 %

### Nitratzerstörung

In einem heizbaren 1 l Laborreaktor mit Rückflußkühler und Glasrührer wurden 500 ml der goldhaltigen Ausgangslösung vorgelegt und mit 285 ml konz. Salzsäure versetzt, um eine Säurenormalität von 4 mol/l einzustellen. Anschließend ist die Lösung unter Rühren auf eine Temperatur von 100 °C erhitzt und die Temperatur während der Ameisensäurezugabe gehalten worden. Nun wurden mit Hilfe einer Schlauchpumpe über eine Zeitraum von 1 Stunde 45 ml Ameisensäure zudosiert. Während der Ameisensäurezugabe traten intensive NOx-Dämpfe auf, die am Ende der Nitratzerstörung nicht mehr zu beobachten waren. Das Redoxpotential ist während der Ameisensäurezugabe von einem Anfangspotential von 854 mV vs. Pt//Ag/AgCl auf einen Endwert von 723 mV vs Pt//Ag/AgCl abgefallen. Die Lösung wurde im Anschluß auf Raumtemperatur abgekühlt.

### Au-Reduktion

Die Lösung nach der Nitratzerstörung wurde in ein Becherglas überführt, wobei beobachtet wurde, daß bereits eine geringe Menge Gold ausgefallen war. Der Rückstand wurde komplett mit der Lösung in das Becherglas gegeben. Es ergab sich ein Lösungsvolumen von 1500 ml. Nun wurde auf dem Magnetrührer auf 60 °C aufgeheizt und unter ständiger Potentialkontrolle innerhalb von 2 Stunden 495 ml 0,5 n FeSO₄-Lösung mit Hilfe einer Schlauchpumpe zudosiert. Das Redoxpotential fiel während der Reduktion von einem Anfangswert von 723 mV vs. Pt//Ag/AgCl auf den Endwert von 560 mV vs. Pt//Ag/AgCl ab. Nach Erreichen des Redoxpotentials von 560 mV vs. Pt//Ag/AgCl wurde die Eisensulfatzugabe gestoppt. Es wurde auf Raumtemperatur abgekühlt und der Rührer ausgeschaltet. Zum Teil haftete das ausreduzierte Gold am Rührer bzw. an der Redoxelektrode an, der Hauptteil jedoch befand sich am Boden des Becherglases. Der ausreduzierte Au-Schwamm wurde über eine Nutsche abfiltriert und mit 100 ml VE-Wasser gewaschen. Es wurden feine, blättrige Goldflitter erhalten. Diese wurden im Trockenschrank bei 100 °C getrocknet (Auswaage: 16,74 g) und zur Reinheitsanalyse per Röntgenfluoreszenz gegeben. Das Filtrat und das Waschwasser wurden vereinigt, gemischt, ausgelitert (2000 ml) und eine Standard-DCP-Analyse veranlaßt.

Es werden für die nachfolgende Versuchsauswertung folgende Reaktionsgleichungen zugrunde gelegt:

1. 3 HCOOH + 2 HNO₃ ↑ + 2 NO ↑ + 4 H₂O

oder

2. HCOOH + 2 HNO₃ = CO₂ ↑ + NO₂ ↑ + H₂O

3. H[AuCl₄] + 3 FeSO₄ = Au ↓ + FeCl₃ + Fe₂(SO₄)₃ + HCI

Für die Nitratzerstörung wurden in diesem Versuch für 500 ml Ausgangslösung 45 ml 85%ige Ameisensäure verbraucht. Am Ende der Nitratzerstörung war wenig Gold ausgefallen, welches jedoch nicht separat gehalten werden braucht.

Das Ende der Reduktion kündigt sich durch einen deutlichen Potentialabfall an. Der Endpunkt ist bei 560 mV vs. Pt//Ag/AgCl festzulegen, um die nötige Reinheit des Goldes bei gleichzeitiger optimaler Goldausbeute zu erzielen.

Die zugesetzte Menge Eisensulfatlösung (495 ml) mit 0,5 mol/l entspricht nach Gleichung (3) einer theoretischen Goldmenge von 16,25 g. Im Versuch wurden 16,74 g Gold ausreduziert, so daß die tatsächlich benötigte Menge Eisensulfat ca. 97 % der Stöchiometrie entspricht.

Der Restgehalt Gold in der Mutterlauge betrug 7 ppm oder 0,08 % des eingesetzten Goldes. Die Reinheit des erzeugten Goldschwammes erfüllt die Kriterien von Feingold 99,99 % nach dem Amercian Standard. Es wurden als Verunreinigungen mittels GDL-Analyse festgestellt:

| | |
|---|---|
| Ag 11 ppm | Cu 1 ppm |
| Pt < 3 ppm | Fe 12 ppm |
| Pd 25 ppm | Mg < 2 ppm |
| Rh < 1 ppm | Mn < 1 ppm |
| Ru < 1 ppm | Ni < 1 ppm |
| Al < 1 ppm | Pb < 3 ppm |
| Be < 1 ppm | Sb < 5 ppm |
| Bi < 5 ppm | Si 15 ppm |
| Ca < 1 ppm | Sn < 5 ppm |
| Cd < 5 ppm | Te < 5 ppm |
| Co < 3 ppm | Zn 2 ppm |
| Cr 1 ppm | |
| Summe: 67 ppm entsprechend > 99,99 % Goldreinheit. | |

## Patentansprüche

1. Verfahren zur Herstellung von Gold hoher Reinheit von ≧ 99,99 % aus nitrathaltigen Edelmetall-Lösungen mit folgenden Schritten:
a) Nitratzerstörung in der Edelmetall-Lösung,
b) eine Gold-lonen-reduzierende Zugabe einer sauren Fe²⁺-Lösung, deren Konzentration an H⁺-Ionen mindestens 4 mol/l beträgt,
zur in Schritt a) aufbereiteten Lösung, deren Konzentration an H⁺-Ionen mindestens 4 mol/l beträgt.

2. Verfahren nach Anspruch 1, **dadurch gekennzeichnet, dass** die Reduktion des Schrittes b) potentialgesteuert durchgeführt wird.

3. Verfahren nach einem der Ansprüche 1 und 2, **dadurch gekennzeichnet, dass** die Nitratzerstörung mit Ameisensäure oder Ascorbinsäure durchgeführt wird.

4. Verfahren nach einem der Ansprüche 1 bis 3, **dadurch gekennzeichnet, dass** die Nitratzerstörung bei einer Temperatur von T = + 80 bis + 90 °C durchgeführt wird.

5. Verfahren nach einem der Ansprüche 1 bis 4, **dadurch gekennzeichnet, dass** die in Schritt a) aufbereitete Lösung vor Zugabe der Fe²⁺-Ionen-Lösung auf eine Temperatur von T = + 60 °C aufgeheizt wird.

## Claims

1. Process for the preparation of gold having a high purity of ≥ 99.99% from nitrate-containing noble metal solutions, comprising the following steps:
a) destruction of nitrate in the noble metal solution,
b) addition of an acidic Fe²⁺ solution, the H⁺ ion concentration of which is at least 4 mol/l, with reduction of gold ions,
to the solution which is prepared in step a) and the H⁺ ion concentration of which is at least 4 mol/l.

2. Process according to Claim 1, **characterized in that** the reduction of step b) is carried out with potential control.

3. Process according to either of Claims 1 and 2, **characterized in that** the nitrate destruction is carried out using formic acid or ascorbic acid.

4. Process according to any of Claims 1 to 3, **characterized in that** the nitrate destruction is carried out at a temperature of T = +80 to +90°C.

5. Process according to any of Claims 1 to 4, **characterized in that** the solution prepared in step a) is heated to a temperature of T = +60°C before addition of the Fe²⁺ ion solution.

## Revendications

1. Procédé de production d'or de haute pureté ≥ 99,99 % à partir de solutions de métaux nobles contenant des nitrates comprenant les étapes suivantes :
a) décomposition des nitrates dans la solution de métaux nobles,
b) une addition réduisant les ions or d'une solution de Fe²⁺ acide dont la concentration en ions H⁺ est d'au moins 4 mol/l,
à la solution préparée dans l'étape a) dont la concentration en ions H⁺ est d'au moins 4 mol/l.

2. Procédé selon la revendication 1 **caractérisé en ce que** la réduction de l'étape b) est réalisée de manière commandée par le potentiel.

3. Procédé selon l'une des revendications 1 et 2 **caractérisé en ce que** la décomposition des nitrates est réalisée avec l'acide formique ou l'acide ascorbique.

4. Procédé selon l'une des revendications 1 à 3 **caractérisé en ce que** la décomposition des nitrates est réalisée à une température T = + 80 à + 90°C.

5. Procédé selon l'une des revendications 1 à 4 **caractérisé en ce que** la solution préparée dans l'étape a) est chauffée à une température T = + 60°C avant l'addition de la solution d'ions Fe²⁺.
